# EUROPÄISCHE PATENTSCHRIFT

(11) **EP 0 099 111 B1**
(45) Veröffentlichungstag und Bekanntmachung des Hinweises auf die Patenterteilung: **05.11.1986**
(21) Anmeldenummer: 83106830.9
(22) Anmeldetag: 12.07.1983
(51) Int. Cl.: D06P 1/613, D06P 3/54, C09B 67/38

(54) **Verfahren zum HT-Färben von Polyestermaterialien**
Process for HT-dyeing polyester materials
Procédé de teinture à haute température de matériaux en polyester

(30) Priorität: 15.07.1982 CH 4305/82
(43) Veröffentlichungstag der Anmeldung: 25.01.1984
(73) Patentinhaber: CIBA-GEIGY AG, 4002 Basel (CH)
(72) Erfinder: Mollet, Hans, Dr., CH-4153 Reinach (CH); Dussy, Paul, CH-4054 Basel (CH)
(74) Vertreter: Zumstein, Fritz, Dr.

## Beschreibung

Polyestermaterialien wurden anfangs praktisch nur nach dem Carrierverfahren gefärbt. Man erkannte jedoch schon bald die Nachteile dieses Verfahrens, wie etwa fleckige Ausfärbungen (Carrierflecken), mangelhafte Licht- und Reibechtheiten oder auch die Geruchsbelästigung während des Färbens. Doch erst als die Maschinenindustrie geschlossene Apparaturen für das Färben von Polyesterfasern als Flocke, Kammzug, Garn oder Stückware zur Verfügung stellte, konnte sich das Hochtemperatur-Färben, kurz HT-Färben von Polyester, das frei von den genannten Nachteilen ist, gegenüber dem Carrierfärben allgemein durchsetzen.

Das HT-Verfahren, bei dem Färbegut und Färbeflotte unter Druck auf Temperaturen von 125 bis 135° C erhitzt werden, ergibt nicht nur Färbungen mit guten Echtheiten, sondern beansprucht zudem nur relativ kurze Färbezeiten. Bei allen Vorteilen ist jedoch auch das HT-Färben nicht völlig problemlos in der Durchführung. Schwierigkeiten bereitet vor allem die Stabilität der Farbstoffdispersion im HT-Bereich, d.h. bei Temperaturen über 100° C. So neigen viele Dispersfarbstoffe bei diesen Temperaturen zur Agglomeration oder Rekristallisation und fallen aus. Derartige Agglomerate machen sich besonders beim Färben von Kreuzspulen störend bemerkbar, da sich die gröberen Farbstoffteilchen an den Aussenseiten der Wickelkörper abfiltrieren und dadurch unegale Färbungen verursachen.

Um die Dispersionsstabilität der Farbstoffe unter HT-Bedingungen zu erhöhen, setzt man dem Färbebad allgemein grosse Mengen an anionischem Dispergator zu oder verwendet Farbstoffpräparate, die viel anionisches Dispergiermittel enthalten. Die Konzentration an Dispergator beträgt bis zu 80%, bezogen auf Farbstoffpräparat. Derart hohe Dispergatorkonzentrationen stellen nicht nur eine starke Belastung des Abwassers dar, sondern wirken sich auch ungünstig auf den Ausziehgrad aus, was dazu führt, dass z.T. erhebliche Mengen an Farbstoff im Färbebad zurückbleiben. Das bedeutet neben einem Verlust an wertvollem Farbstoff auch eine Belastung des Abwassers.

So ist z.B. in Chemical Abstracts, Vol. 92 (1980), Seite 99, Nr. 24175m das Färben von Polyestermaterial bei 135°C beschrieben mit einem Farbstoffpräparat, welches auf 92 Teile Dispersfarbstoff 45 Teile eines sulfonierten Anlagerungsproduktes von Aethylenoxid an Polypropylenglykol enthält.

Es wurde nun gefunden, dass spezifische nichtionische Hilfsmittel, nämlich Aethylenoxid/Propylenoxid-Blockpolymere mit einem Molgewicht von wenigstens 5'000, überraschenderweise die Dispersionsstabilität von Dispersfarbstoffen im HT-Bereich gewährleisten und zudem bereits in geringen Konzentrationen äusserst wirksam sind.

Dies war insofern durchaus nicht vorhersehbar, da in der Literatur, s. A.N. DERBISHIRE et al. JSDC 88, 389 (1972), ausdrücklich darauf hingewiesen wird, dass der Zusatz nichtionischer Hilfsmittel vom Nicht-Carrier Typ einen ungünstigen Einfluss auf die Stabilität von Farbstoffdispersionen hat.

Die vorliegende Erfindung betrifft somit ein Verfahren zum HT-Färben von Polyesterfasermaterial mit in Wasser schwerlöslichen Farbstoffen, das dadurch gekennzeichnet ist, dass man eine Färbeflotte verwendet, die mindestens ein nichtionisches Aethylenoxid/Propylenoxid-Blockpolymer mit einen Molgewicht von wenigstens 5'000 enthält.

Als Aethylenoxid/Propylenoxid-Blockpolymere werden vorzugsweise solche mit einem Molekulargewicht von 5'000 bis 20'000 der folgenden Struktur verwendet, wobei die Indizes a, b und c eine ganze Zahl grösser als 1 bedeuten; die Summe von a+b+c im Bereich von 200 bis 400 liegt und (a + c)/b 3 bis 9 ist.

Einen besonders günstigen Einfluss auf die Dispersionsstabilität haben Aethylenoxid/Propylenoxid-Blockpolymere mit einem Molgewicht von 15'000 bis 17'000 bei einem Verhältnis von (a+c):b gleich 4bis 6.

Das nichtionische Dispergiermittel wird dem Färbebad bevorzugt in einer Konzentration von 5 bis 20 Gew.% vielfach genügt eine Konzentration von 10 Gew.%, bezogen auf Farbstoff, zugesetzt.

Die Färbetemperatur des erfindungsgemässen Verfahrens liegt in einem Bereich von 120° bis 140° C. Ca. 1 Stunde wird das Färbegut bei dieser Temperatur im Färbebad belassen. Danach lässt man das Färbebad abkühlen, entnimmt dem Färbeapparat das gefärbte Material und stellt dieses nach üblichen Methoden fertig.

Bei den im erfindungsgemässen Verfahren eingesetzten schwer wasserlöslichen Farbstoffen handelt es sich vor allem um Dispersfarbstoffe, die folgenden chemischen Klassen angehören können: Nitrofarbstoffe, Aminoketonfarbstoffe, Ketoniminfarbstoffe, Methinfarbstoffe, Nitrodiphenylaminfarbstoffe, Chinolinfarbstoffe, Aminonaphthochinonfarbstoffe, - Cumarinfarbstoffe und insbesondere Anthrachinonfarbstoffe und Azofarbstoffe, wie Monoazo- und Disazofarbstoffe. Die Farbstoffe werden in feindisperser Form verwendet (Primärteilchengrösse < 5p.m), können aber auch eine Teilchengrösse von bis zu 20 um aufweisen.

Das Aethylenoxid/Propylenoxid-Blockpolymer wird vorteilhaft mittels entsprechend formulierter Färbepräparate, die das Blockpolymer bereits als Dispergiermittel enthalten, in das Färbebad eingebracht. Derartige Farbstoffpräparate haben z.B. die folgende Zusammensetzung:
10 -40 Gew.% Farbstoff
2 - 6 Gew.% Aethylenoxid / Propylenoxid-Blockpolymer
mind. 10 Gew.% Wasser und gegebenenfalls weitere Zusätze, wie z.B.

Feuchthaltemittel wie etwa N,N-Bis-(dihydroxypropyl)-butylamin und
Gefrierschutzmittel, z.B. die Polyole, Aethylenglykol, Monopropylenglykol, Diäthylenglykol, Glycerin, Sorbit und andere oder Formamid; Antimicrobica; Fungicide, z.B. wässrige Formalinlösung; Antischaummittel und viskositätsverbessernde Mittel.

Anstelle wasserhaltiger Flüssigpräparate können auch, beispielsweise durch Sprühtrocknung erhaltene feste Farbstoffpräparate im vorliegenden Färbeverfahren verwendet werden.

Neben Farbstoff und Blockpolymer bzw. dem Farbstoffpräparat mit den darin enthaltenen Hilfsmitteln, können der Färbeflotte noch weitere Zusätze beigegeben werden, etwa anorganische Salze, wie z.B. Ammoniumsulfat oder auch geringe Mengen an anionischen Dispergatoren, wie Ligninsulfonate oder Formaldehydkondensate von Naphthalinsulfonsäuren. Ferner wird der pH der Flotte zweckmässigerweise, z.B. durch Zugabe von Ameisensäure auf einen Wert zwischen 4 und 6 eingestellt.

Das nach vorliegendem Verfahren färbbare Polyesterfasermaterial besteht aus aromatischen Polyestern, insbesondere aus Polyäthylenglykolterephthalat und kann in verschiedenen Verarbeitungsformen vorliegen, wie Gewirke, Gewebe, Garne und Fasern sowie fertigen Artikeln, wie z.B. Hemden oder Krawatten.

Als Färbeaggregate kommen zum Färben von Polyester-Flocken und -Kardenband HT-Zirkulationsapparate mit Packzylinder in Frage. Glatte Garne lassen sich auf X-Spulen und texturierte Garne als Kreuzwickel ebenfalls in HT-Zirkulationsapparaten färben. Gewebe und Maschenware werden in HT-Haspelkufen oder HT-Jet-Maschinen bzw. HT-Baumfärbeapparaten gefärbt.

Die wichtigsten Vorteile des erfindungsgemässen Verfahrens lassen sich wie folgt zusammenfassen:
a) durch den Dispergator vom Typ Aethylenoxid/Propylenoxid-Blockpolymer ist die Stabilität der Farbstoffdispersion im Färbebad unter HT-Bedingungen einwandfrei gewährleistet, es tritt z.B. keine Abfiltration von Farbstoffpartikeln auf dem Fasermaterial auf;
b) man erzielt einen hohen Ausziehgrad, bis zur völligen Baderschöpfung;
c) es wird nur wenig Blockpolymer benötigt, die Abwasserbelastung ist daher äusserst gering.

Die nachfolgenden Beispiele dienen der Erläuterung der Erfindung; sofern nichts anderes angegeben wird, bedeuten Teile Gewichtsteile und Prozente Gewichtsprozente.

### Beispiel 1

In einen Druckfärbeapparat werden 200 Teile Wasser gefüllt und darin anschliessend 2 Teile Farbstofformulierung dispergiert. 100 g dieser Farbstofformulierung enthalten 17 g des Farbstoffs der Formel mit einer Teilchengrösse <211m, 3 g eines Aethylenoxid/Propylenoxid-Blockpolymeren der in der Beschreibung angegebenen Formel mit einem Mol-Gewicht von ca. 16'500 und einem Verhältnis von (a+c):b etwa gleich 5 und 80 g Wasser. Der Färbeflotte werden ausserdem noch 0,4 Teile Ammoniumsulfat zugesetzt und der pH wird mittels Ameisensäure auf einen Wert von 4,5 bis 5,5 eingestellt.

Man erwärmt die Flotte auf 60° C und geht mit 10 Teilen eines Gewebes aus Polyäthylenterephthalat ein und erwärmt unter guter Filterzirkulation weiter auf 130° C. Man färbt 1 Stunde bei 130° C weiter, kühlt anschliessend auf 90° C ab und spült das Textilgut vorerst mit warmem, dann mit kaltem Wasser aus.

Die Färbeflotte ist praktisch vollständig ausgezogen und man erhält eine egale tiefrote Färbung mit ausgezeichneten Echtheiten.

Eine ebenso einwandfreie Ausfärbung, bei wiederum fast vollständiger Baderschöpfung erhält man, wenn man anstelle des angegebenen nichtionischen Blockpolymers die gleiche Menge eines Aethylenoxid/Propylenoxid-Blockpolymers verwendet, das ein Molgewicht von ca. 13'500 bei einem Verhältnis von (a + c): b etwa gleich 3 bzw. ein Molgewicht von ca. 8'500 bei einem Verhältnis von (a + c): b etwa gleich 9 aufweist.

### Beispiel 2

Gewebe aus Polyäthylenterephthalat wird wie im Beispiel 1 beschrieben in einem HT-Färbeapparat gefärbt. Anstelle von 2 Teilen der dort angegebenen Farbstofformulierung verwendet man jedoch 3 Teile einer Formulierung, die in 100 g 25,4 g einer Farbstoffmischung, bestehend aus zwei Farbstoffen der folgenden Konstitution (Teilchengrösse <2 µm) wobei der Rest R in einem Fall Wasserstoff und im anderen Fall Chlor ist (Mischungsverhältnis 1:3) 3 g des im Beispiel 1 genannten Blockpolymeren (MG ca. 16'500; (a ⁺ c): b - 5) und 71,6 g Wasser enthält.

Das Färbebad ist auch hier am Ende der Färbung praktisch vollständig ausgezogen. Man erhält eine tiefe egale marineblaue Färbung mit sehr guten Echtheiten.

### Beispiel 3

Gewebe aus Polyäthylenterephthalat wird wie im Beispiel 1 beschrieben in einem HT-Färbeapparat gefärbt. Anstelle von 2 Teilen der dort angegebenen Farbstofformulierung verwendet man jedoch 2 Teile einer Formulierung, die in 100 g 38,6 g eines Farbstoffs der Formel (mittlere Teilchengrösse 0,2 bis 0,5 pm) 3 g des im Beispiel 1 genannten Blockpolymeren (MG ca. 16'500; (a + c): b - 5) und 58,4 g Wasser enthält, wobei jedoch ein Teil des Wassers durch ein Feuchthaltemittel der Formel ersetzt sein kann.

Am Ende der Färbung, nach Entnahme des Färbeguts, bleibt ein praktisch vollständig ausgezogenes Färbebad zurück. Man erhält eine tiefe egale violette Färbung, mit ebenfalls sehr guten Echtheiten.

Verwendet man in dem, in den vorausgegangenen Beispielen beschriebenen Färbeverfahren anstelle der dort angegebenen Farbstofformulierungen solche, die kein Blockpolymer, dafür jedoch 30 bis 60 g eines anionischen Dispergators (bezogen auf 100 g Formulierung) enthalten, etwa ein Ligninsulfonat oder Naphthalinsulfonsäure-Formaldehydkondensat, so erreicht man keinen vergleichbar guten Badauszug; es bleiben noch erhebliche Mengen an Farbstoff im Färbebad zurück.

## Patentansprüche

1. Verfahren zum HT-Färben von Polyesterfasermaterial mit in Wasser schwerlöslichen Farbstoffen, dadurch gekennzeichnet, dass man eine Färbeflotte verwendet, die mindestens ein nichtionisches Aethylenoxid/ Propylenoxid-Blockpolymer mit einem Molgewicht von wenigstens 5'000 enthält.

2. Verfahren gemäss Anspruch 1, dadurch gekennzeichnet, dass man ein Aethylenoxid/Propylenoxid-Blockpolymer mit einem Molekulargewicht von 5'000 bis 20'000 und der folgenden Struktur verwendet, wobei a, b und c eine ganze Zahl grösser als 1 bedeuten, die Summe von a + b + in Bereich von 200 bis 400 liegt und (a + c)/b 3 bis 9 ist.

3. Verfahren gemäss Anspruch 2, dadurch gekennzeichnet, dass man ein Aethylenoxid/Propylenoxid-Blockpolymer mit einem Molgewicht von 15'000 bis 17'000 verwendet, wobei (a +c)/b gleich 4 bis 6 ist.

4. Verfahren gemäss Anspruch 1, dadurch gekennzeichnet, dass man das Aethylenoxid/Propylenoxid-Blockpolymer in einer Konzentration von 5 bis 20 Gew.-% bezogen auf die Menge an Farbstoff verwendet.

5. Verfahren gemäss Anspruch 1, dadurch gekennzeichnet, dass man das Aethylenoxid/Propylenoxid-Blockpolymer mittels entsprechend formulierter Färbepräparate in das Färbebad einbringt.

## Claims

1. A process for the HT dyeing of polyester fibre material with dyes which are sparingly soluble in water, which process comprises the use of a dyebath which contains at least one non-ionic block polymer of ethylene oxide and propylene oxide having a molecular weight of at least 5000.

2. A process according to claim 1, which comprises the use of a block polymer of ethylene oxide and propylene oxide having a molecular weight of 5000 to 20,000 and having the formula wherein each of a, b and c is an integer greater than 1, the sum of a + b + c is in the range from 200 to 400, and (a + c)/b is 3 to 9.

3. A process according to claim 2, which comprises the use of a block polymer of ethylene oxide and propylene oxide having a molecular weight of 15,000 to 17,000, wherein (a + c)/b is 4 to 6.

4. A process according to claim 1, which comprises the use of a block polymer of ethylene oxide and propylene oxide in a concentration of 5 to 20 % by weight, based on the amount of dye.

5. A process according to claim 1, wherein the block polymer of ethylene oxide and propylene oxide is put into the dyebath in the form of an appropriately formulated dye formulation.

## Revendications

1. Procédé de teinture à haute température de matières en fibres de polyester avec des colorants difficilement solubles dans l'eau, caractérisé par le fait que l'on utilise un bain de teinture qui contient au moins un polymère séquencé non ionique oxyde d'éthylène/oxyde de propylène ayant un poids moléculaire d'au moins 5000.

2. Procédé selon la revendication 1, caractérisé par le fait que l'on utilise un polymère séquencé oxyde d'éthylène/oxyde de propylène ayant un poids moléculaire de 5000 à 20000 et ayant la structure suivante: où a, b et c représentent un nombré entier supérieur à 1, la somme a+b+c se trouve comprise entre 200 et 400, et (a + c)/b est compris entre 3 et 9.

3. Procédé selon la revendication 2, caractérisé par le fait que l'on utilise un polymère séquencé oxyde d'éthylène/oxyde de propylène ayant un poids moléculaire de 15000 à 17000, où (a+c)/b est compris entre 4 et 6:

4. Procédé selon la revendication 1, caractérisé par le fait que l'on utilise le polymère séquencé oxyde d'éthylène/oxyde de propylène en une concentration de 5 à 20 % en poids par rapport à la quantité de colorant.

5. Procédé selon la revendication 1, caractérisé par le fait que l'on approte le polymère séquencé oxyde d'éthylène/oxyde de propylène dans le bain de teinture au moyen d'une préparation de teinture ayant la formulation correspondante.
